# FASCICULE DE BREVET EUROPEEN

(11) **EP 3 757 251 B1**
(45) Date de publication et mention de la délivrance du brevet: **16.02.2022**
(21) Numéro de dépôt: 20181532.1
(22) Date de dépôt: 23.06.2020
(51) Int. Cl.: C25D 11/30, C25D 11/24, C23C 22/34

(54) **COMPOSITION POUR LE TRAITEMENT DE SURFACE D'UN SUBSTRAT MÉTALLIQUE ET PROCÉDÉ DE TRAITEMENT DE SURFACE METTANT EN OEUVRE UNE TELLE COMPOSITION**
ZUSAMMENSETZUNG FÜR DIE OBERFLÄCHENBEHANDLUNG EINES METALLSUBSTRATS, UND OBERFLÄCHENBEHANDLUNGSVERFAHREN, BEI DEM EINE SOLCHE ZUSAMMENSETZUNG ZUM EINSATZ KOMMT
COMPOSITION FOR SURFACE TREATMENT OF A METAL SUBSTRATE AND METHOD FOR SURFACE TREATMENT USING SUCH A COMPOSITION

(30) Priorité: 27.06.2019 FR 1907057
(43) Date de publication de la demande: 30.12.2020
(73) Titulaire: Socomore, 56000 Vannes (FR)
(72) Inventeur: ELY, Marion, 56250 SULNIAC (FR); DE LA VERGNE DE CERVAL, Jean-Louis, 56450 THEIX-NOYALO (FR); TINGAUT, Philippe, 56890 Saint-Avé (FR)
(74) Mandataire: Ipside

(56) Documents cités:
- WO-A1-2013/185131
- WO-A1-2014/151491
- WO-A1-2014/151570

## Description

La présente invention s'inscrit dans le domaine du traitement de surface des substrats métalliques, notamment en alliage d'aluminium, plus particulièrement des traitements du type visant à former une couche de conversion chimique sur la surface du substrat, en vue d'en améliorer les propriétés de résistance à la corrosion et d'adhérence à la peinture.

Plus particulièrement, la présente invention concerne une composition aqueuse pour le traitement de surface d'un substrat métallique, ainsi qu'un procédé de traitement de surface des substrats métalliques mettant en œuvre une telle composition, et ainsi qu'un substrat obtenu par un tel procédé.

En vue de leur mise en œuvre dans le secteur aéronautique, les pièces métalliques, en particulier les pièces en aluminium ou en alliage d'aluminium, ou en magnésium ou alliage de magnésium, doivent fréquemment être traitées en surface afin d'améliorer leurs propriétés de résistance à la corrosion.

Une technique couramment utilisée à cet effet est celle connue sous le nom de conversion chimique, qui consiste à former sur la surface de la pièce, au moyen d'une composition à base d'un cation métallique inhibiteur de corrosion, un revêtement protecteur composé principalement d'hydroxydes, d'oxyhydroxydes et d'oxyfluorures de l'aluminium constituant la pièce et du cation métallique inhibiteur de corrosion mis en œuvre. Les compositions pour la conversion chimique des surfaces en aluminium les plus couramment utilisées à l'heure actuelle dans l'industrie aéronautique contiennent du chrome hexavalent en tant que cation métallique inhibiteur de corrosion.

Dans le cadre plus particulier d'une application hors bain de telles compositions sur la surface des pièces, notamment selon un mode dit en retouche, c'est-à-dire selon lequel seules sont traitées certaines zones localisées de la surface des pièces, il est intéressant que les compositions de conversion chimique permettent de former en surface des pièces traitées un revêtement coloré permettant de visualiser facilement quelles zones ont été traitées et lesquelles ne l'ont pas été. Ceci est le cas pour les compositions de conversion chimique à base de chrome hexavalent, qui permettent naturellement de former, sur les substrats en aluminium ou magnésium, ou en leurs alliages respectifs, une couche de conversion de couleur différente de celle du substrat.

En raison du caractère nocif du chrome hexavalent vis-à-vis de l'environnement et de sa toxicité pour les organismes vivants, il a été recherché depuis quelques années à le remplacer dans les compositions de conversion chimique, par des substances moins nocives. A titre d'exemple, il a été proposé par l'art antérieur de remplacer le chrome hexavalent par du chrome trivalent. On entend dans la présente description, de manière classique en elle-même, par chrome hexavalent, du chrome à l'état d'oxydation +6, et, par chrome trivalent, du chrome à l'état d'oxydation +3.

Cependant, les compositions contenant des cations métalliques inhibiteurs de corrosion autres que le chrome hexavalent, en particulier du chrome trivalent, ne permettent pas de former un revêtement coloré en surface des pièces traitées. Afin de résoudre ce problème particulièrement pénalisant pour les applications hors bain des compositions de conversion chimique, il a été proposé par l'art antérieur d'ajouter un composé colorant dans ces compositions à base d'un cation métallique inhibiteur de corrosion autre que le chrome hexavalent. A titre d'exemple, le violet de pyrocatéchol a été proposé à cet effet, comme décrit notamment dans le document WO 2018/144580 pour ce qui concerne le chrome trivalent.

Cependant, lorsque les compositions contenant d'une part des cations métalliques inhibiteurs de corrosion autres que le chrome hexavalent, et plus particulièrement le chrome trivalent, et d'autre part les colorants proposés par l'art antérieur, notamment le violet de pyrocatéchol, sont utilisées pour la conversion chimique des surfaces métalliques, en particulier des surfaces d'aluminium, on observe que les propriétés de résistance à la corrosion des pièces traitées sont insuffisantes pour répondre aux exigences du domaine aéronautique, notamment en termes de performance au test de tenue au brouillard salin. Bien que non complètement expliqué, ce phénomène semble être dû à un effet négatif du colorant sur la stabilité de la couche de conversion formée par la composition de conversion chimique en surface des pièces traitées.

Il subsiste donc un besoin pour un composé colorant qui puisse être mis en œuvre dans les compositions de conversion chimique, notamment de l'aluminium ou du magnésium, ou de leurs alliages respectifs, en particulier dans les compositions à base de chrome trivalent et d'un composé fluoré, et qui permette de colorer le revêtement de surface formé sur les pièces traitées par cette composition, afin que ce revêtement soit visuellement détectable, ceci sans pour autant impacter les performances de résistance à la corrosion de ces revêtements, par rapport à celles obtenues au moyen de compositions de conversion dépourvues de composé colorant.

Les documents WO 2013/185131, WO 2014/151491 et WO 2014/151570 décrivent des compositions aqueuses pour le traitement de surface des substrats, contenant un fluorure métallique et un composé colorant tel que le violet de catéchol ou l'orangé de xylénol. Ces compositions sont dépourvues de chrome trivalent.

La présente invention vise à proposer une composition de conversion chimique qui permette de former sur un substrat métallique une couche de surface colorée dont la coloration soit décelable visuellement, car différente de celle du substrat traité, et présentant un haut degré de résistance à la corrosion. L'invention vise également à ce que cette couche de surface présente une bonne uniformité et une bonne adhérence aux peintures, notamment aux primaires couramment mis en œuvre dans l'industrie aéronautique.

Des objectifs supplémentaires de l'invention sont que cette composition soit facile à préparer et à mettre en œuvre.

Il a maintenant été découvert par les présents inventeurs que de tels résultats avantageux peuvent être atteints, et ce de manière tout à fait surprenante au vu de l'art antérieur, en utilisant, dans les compositions de conversion chimique, notamment de l'aluminium ou de ses alliages, à base de chrome trivalent en tant que composé inhibiteur de corrosion et d'un composé fluoré, un composé colorant particulier : l'orangé de xylénol.

L'orangé de xylénol, ou sel tétrasodique de 3,3'-Bis[*N*,*N-*bis(carboxyméthyl)aminométhyl]-o-crésolsulfonephthaléine, est un colorant couramment utilisé pour les dosages complexométriques, de formule :

Rien dans l'art antérieur ne laissait présager que, utilisé dans une composition de conversion chimique à base de chrome trivalent et d'un composé fluoré, ce composé particulier permettrait d'obtenir des performances, en termes de propriétés de résistance à la corrosion conférées à la pièce traitée, qui sont particulièrement bonnes, et qui sont bien meilleures que celles obtenues avec les autres composés colorants proposés par l'art antérieur, notamment le violet de pyrocatéchol.

Il est à noter que l'orangé de xylénol n'a pas la capacité de complexer le chrome.

Ainsi, selon un premier aspect, il est proposé selon la présente invention une composition aqueuse pour le traitement de surface d'un substrat métallique, en particulier de type par conversion chimique. Cette composition, qui sera désignée dans la présente description par l'expression « composition de conversion chimique », ou encore « composition de conversion », contient, de manière classique en elle-même pour ce type de compositions, un composé fluoré et un composé métallique inhibiteur de corrosion, à l'exclusion des composés à base de chrome hexavalent. Elle contient également, en tant que composé colorant soluble dans l'eau, de l'orangé de xylénol. Le composé métallique inhibiteur de corrosion est un sel de chrome trivalent et le pH de la composition est compris entre 3 et 5.

Comme indiqué ci-avant, cette composition permet de former sur les substrats métalliques, en particulier les substrats en aluminium ou en alliage d'aluminium, en magnésium ou en alliage de magnésium, ou en acier, un revêtement de surface coloré qui présente un haut degré de résistance à la corrosion. Ce revêtement présente en outre une bonne uniformité sur toute la zone du substrat traitée, et une bonne adhérence aux systèmes de peintures couramment utilisés dans l'industrie aéronautique.

La composition de conversion selon l'invention peut en outre répondre à l'une ou plusieurs des caractéristiques décrites ci-après, mises en œuvre isolément ou en chacune de leurs combinaisons techniquement opérantes.

La composition de conversion selon l'invention est de préférence sensiblement exempte de chrome hexavalent. On entend, par sensiblement exempte, le fait qu'elle ne contient pas de chrome hexavalent, sauf à l'état de traces, c'est-à-dire en quantité inférieure ou égale à 0,1 % en poids par rapport au poids total de la composition.

Préférentiellement, la composition selon l'invention ne contient pas d'autre composé colorant que l'orangé de xylénol.

L'orangé de xylénol est de préférence présent dans la composition selon l'invention dans une concentration comprise entre 0,3 et 2 g/l, de préférence comprise entre 0,5 et 1,5 g/l. Une telle plage de concentration resserrée assure avantageusement, d'une part que le revêtement formé sur la surface du substrat métallique soit suffisamment coloré pour que cette coloration soit détectable à l'œil nu, et d'autre part que les performances de résistance à la corrosion conférées au substrat traité soient maximales. En particulier, au-delà de 1,5 g/l, ces performances s'avèrent moins satisfaisantes.

La composition de conversion selon l'invention peut contenir un seul composé fluoré, ou une pluralité de composés fluorés.

Préférentiellement, au moins un composé fluoré est un sel fluoré, de préférence un sel fluoré d'un métal, en particulier d'un métal de transition. Ce métal de transition est de préférence choisi parmi le zirconium et le titane. Préférentiellement, le composé fluoré est un sel fluoré d'un métal de transition et d'un métal alcalin, tel que le potassium.

Des exemples de composés fluorés pouvant être mis en œuvre dans la composition de conversion selon l'invention sont l'hexafluorozirconate de potassium (K₂ZrF₆), l'hexafluorozirconate de dihydrogène (H₂ZrF₆), l'hexafluorotitanate de potassium (K₂TiF₆) et l'hexafluorotitanate de dihydrogène (H₂TiF₆).

La composition de conversion selon l'invention peut autrement contenir, en tant que composé fluoré, de l'hexafluorosilicate de sodium (Na₂SiF₆), du fluorogermanate de dihydrogène (H₂GeF₆) ou encore du fluorophosphonate de dihydrogène (H₂PO₂F), etc.

Un composé fluoré particulièrement préféré dans le cadre de l'invention, car conférant des propriétés particulièrement avantageuses au revêtement formé sur la surface du substrat métallique traité, est un hexafluorozirconate d'un métal alcalin, notamment l'hexafluorozirconate de potassium.

La composition de conversion selon l'invention contient de préférence une concentration comprise entre 1 et 15 g/l de composé(s) fluoré(s), en particulier une concentration comprise entre 1 et 15 g/l d'hexafluorozirconate de potassium.

La composition de conversion selon l'invention peut en outre contenir un seul composé métallique inhibiteur de corrosion, ou une pluralité de tels composés. On entend dans la présente description, par « composé métallique inhibiteur de corrosion », de manière classique en elle-même, un composé contenant un ion métallique inhibiteur de corrosion, notamment un cation métallique inhibiteur de corrosion.

Un composé métallique inhibiteur de corrosion contenu dans la composition de conversion selon l'invention est un sel de chrome trivalent.

Ce sel de chrome trivalent inhibiteur de corrosion peut être choisi parmi les fluorures, les sulfates, les chlorures, les iodures, les nitrates, les acétates, les carbonates, les phosphates, etc., ou l'un quelconque de leurs mélanges. Ce sel peut contenir, outre l'ion chrome trivalent inhibiteur de corrosion, un ou plusieurs contre-ions. A titre de composé métallique inhibiteur de corrosion, les fluorures de chrome trivalent et les sulfates de chrome trivalent sont particulièrement préférés dans le cadre de l'invention.

Les sels de chrome trivalent mis en œuvre peuvent par exemple être choisis dans le groupe constitué du trifluorure de chrome CrF₃,xH₂O, du sulfate de chrome Cr₂(SO₄)₃,xH₂O, du sulfate de chrome de potassium CrK(SO₄)₂,xH₂O, du trichlorure de chrome CrCl₃,xH₂O, du nitrate de chrome Cr(NO₃)₃,xH₂O, de l'acétate de chrome (CH₃CO₂)₂Cr,xH₂O, de l'acétate d'hydroxyde de chrome (CH₃CO₂)₇Cr₃(OH)₂,xH₂O, etc.

Préférentiellement, la composition de conversion selon l'invention contient au moins du sulfate de chrome de potassium, de préférence sous forme d'hydrate CrK(SO₄)₂,xH₂O, notamment sous forme de dodécahydrate CrK(SO₄)₂,12H₂O. La composition de conversion selon l'invention contient de préférence une concentration comprise entre 1 et 10 g/l de composé(s) métallique(s) inhibiteur(s) de corrosion, en particulier une concentration comprise entre 1 et 10 g/l de sulfate de chrome de potassium dodécahydrate CrK(SO₄)₂,12H₂O.

Le pH de la composition de conversion est compris entre 3 et 5.

Le pH peut avoir été ajusté dans une telle plage de valeurs de toute manière classique en elle-même. En particulier, la composition de conversion peut contenir un ajusteur de pH, notamment de type basique, par exemple de l'hydroxyde de sodium NaOH, en quantité adéquate pour ajuster le pH à la valeur souhaitée.

Une composition de conversion particulièrement préférée selon l'invention contient au moins un fluorure de zirconium, un sel de chrome trivalent, le cas échéant de l'hydroxyde de sodium, et de l'orangé de xylénol.

Un exemple de composition particulièrement préférée selon l'invention contient, en solution dans l'eau :
- de l'hexafluorozirconate de potassium, de préférence à une concentration comprise entre 1 et 15 g/l,
- du sulfate de chrome trivalent, en particulier du sulfate de chrome de potassium, notamment sous forme dodécahydrate, de préférence à une concentration comprise entre 1 et 10 g/l,
- de l'orangé de xylénol, de préférence à une concentration comprise entre 0,5 et 1,5 g/l,
- et optionnellement de l'hydroxyde de sodium en quantité adéquate pour obtenir un pH compris entre 3 et 5.

Préférentiellement, la composition de conversion selon l'invention contient des concentrations en composé(s) fluoré(s) et en composé(s) métallique(s) inhibiteur(s) de corrosion telles que le rapport en masse de composé(s) fluoré(s) par rapport au(x) composé(s) métallique(s) inhibiteur(s) de corrosion, ces composés étant distincts l'un de l'autre, est compris entre 1 et 2,5, de préférence compris entre 1,5 et 2. Dans le cas où la composition contient plusieurs composés fluorés, c'est la masse totale de ces composés fluorés qui est ici prise en compte, de même pour les composés métalliques inhibiteurs de corrosion. Une telle caractéristique permet avantageusement d'obtenir les meilleures performances en termes de résistance à la corrosion des pièces traitées.

Le composé métallique inhibiteur de corrosion et le composé fluoré présents dans la composition de conversion selon l'invention peuvent être constitués par deux composés différents. Dans des variantes de l'invention, ils sont constitués par un seul et même composé, apte à assurer à lui seul les deux fonctions, par exemple par du fluorure de chrome trivalent CrF₃.

La viscosité de la composition de conversion selon l'invention, formée des seuls composés décrits ci-dessus, est d'environ 1 mPa.s.

La composition de conversion selon l'invention peut optionnellement contenir un ou plusieurs agent(s) épaississant(s), de préférence soluble(s) dans l'eau, permettant d'en augmenter la viscosité.

Des agents épaississants pouvant être utilisés à cet effet sont par exemple la cellulose ou ses dérivés, l'amidon, la silice pyrogénée, l'acide polyacrylique, la gomme de xanthane, etc.

Le ou les agents épaississants sont de préférence contenus dans la composition en quantité adéquate pour conférer à la composition une viscosité Brookfield comprise entre 1000 et 4000 mPa.s, de préférence comprise entre 2000 et 3000 mPa.s, et préférentiellement comprise entre 2100 et 2500 mPa.s, cette viscosité étant mesurée avec un mobile de type LV01 à une température de 23 °C et à une vitesse de 12 tr/min.

A titre d'exemple, la composition de conversion selon l'invention peut contenir de la cellulose microcristalline ou un dérivé de cellulose, à une concentration comprise entre 5 et 15 g/l, par exemple d'environ 10 g/l.

La composition de conversion selon l'invention peut en outre contenir un ou plusieurs additifs classiques en eux-mêmes dans le domaine des compositions de conversion chimique, par exemple des agents tensioactifs, des agents mouillants, des stabilisateurs de pH, des inhibiteurs de corrosion supplémentaires, des agents chélatants/complexants, etc.

Un procédé de préparation de la solution de conversion selon l'invention comprend l'incorporation des différents composés à l'état solide dans un véhicule aqueux.

Préférentiellement, l'ordre d'incorporation des composés dans le véhicule est le suivant : composé(s) métallique(s) inhibiteur(s) de corrosion, puis composé(s) fluoré(s), puis composé colorant, puis ajusteur de pH. Le cas échéant, l'agent épaississant est introduit en dernier lieu.

Le procédé de préparation de la composition selon l'invention est préférentiellement mis en œuvre à température ambiante, c'est-à-dire à une température comprise entre 20 et 25 °C environ.

Selon un autre aspect, la présente invention concerne un procédé de traitement de surface d'un substrat métallique, par formation d'un revêtement de conversion sur la surface de ce substrat. Ce procédé comprend l'application d'une composition aqueuse selon l'invention sur une zone de la surface du substrat. Cette zone correspond le cas échéant à la totalité de la surface du substrat.

Le substrat métallique sur lequel est appliqué le procédé de traitement de surface selon l'invention est notamment un substrat en aluminium ou en alliage d'aluminium, en magnésium ou en alliage de magnésium, ou en acier.

Dans des modes de mise en œuvre particuliers de l'invention, la composition de conversion est appliquée sur la zone de la surface du substrat dans une quantité comprise entre 5 et 100 mg/cm² de ladite surface. Dans les configurations dans lesquelles la composition de conversion contient un agent épaississant, et se présente donc sous forme de gel, elle est de préférence appliquée sur la zone de la surface du substrat dans une quantité comprise entre 10 et 100 mg/cm² de ladite surface, de préférence comprise entre 30 et 80 mg/cm² de ladite surface, et préférentiellement comprise entre 40 et 60 mg/cm² de ladite surface. Dans les configurations dans lesquelles la composition de conversion est dépourvue d'agent épaississant, et se présente donc sous forme liquide, elle est de préférence appliquée sur la zone de la surface du substrat dans une quantité comprise entre 5 et 50 mg/cm² de ladite surface. Là encore, le choix de valeurs dans de telles fourchettes permet avantageusement d'assurer, d'une part, une bonne visibilité de la coloration du revêtement formé à la surface du substrat, et, d'autre part, de bonnes propriétés de résistance à la corrosion de ce revêtement.

L'application de la composition de conversion sur la surface du substrat métallique peut être réalisée de toute manière conventionnelle.

Préférentiellement, la composition de conversion est appliquée sur la surface du substrat selon un mode dit en retouche, par pulvérisation, brossage ou essuyage. A cet effet, il peut être mis en œuvre tout moyen d'application classique en lui-même, tel qu'un stylo ou un crayon, un pinceau, un tampon, une éponge, une lingette, etc.

L'application de la composition de conversion peut autrement être réalisée par immersion du substrat, en tout ou partie, dans ladite composition.

Le temps de contact de la composition de conversion avec le substrat métallique est de préférence compris entre 10 secondes et 1 heure, de préférence compris entre 30 secondes et 20 minutes, de préférence compris entre 2 et 15 minutes, de préférence compris entre 3 et 10 minutes et préférentiellement compris entre 3 et 8 minutes.

Dans les configurations dans lesquelles la composition de conversion est appliquée en mode en retouche, l'application est de préférence réalisée par plusieurs séries de passages croisés sur la surface de la zone traitée, un temps d'attente étant préférentiellement ménagé entre des séries de passages successives.

Alternativement, l'application peut être réalisée par un seul contact continu de la composition de conversion sur la surface de la zone traitée, pendant un temps de contact de préférence compris entre 30 secondes et 20 minutes, de préférence compris entre 2 et 15 minutes, de préférence compris entre 3 et 10 minutes et préférentiellement compris entre 3 et 8 minutes.

L'application de la composition de conversion sur la surface du substrat est de préférence réalisée à une température comprise entre 5 et 40 °C, de préférence comprise entre 15 et 30 °C et préférentiellement comprise entre 20 et 25 °C.

Le procédé selon l'invention peut comprendre, avant l'application de la composition de conversion sur la surface du substrat, toute étape préalable de préparation de surface classique en elle-même, notamment de nettoyage, dégraissage, décapage, mécanique, acide ou basique, etc., de sorte à en éliminer les salissures, graisses, oxydes, etc. qui y sont éventuellement présents.

Préférentiellement, l'étape préalable de préparation de surface comprend :
- un dégraissage au solvant, notamment au moyen du produit commercialisé sous la dénomination Diestone DLS/UV par la déposante. Cette opération est notamment réalisée par essuyage, à température ambiante ;
- et un décapage mécanique, au moyen d'un tampon abrasif, de préférence imprégné d'eau déminéralisée.

Ces différentes opérations peuvent être séparées et/ou suivies d'étapes de rinçage, notamment à l'eau claire, et le cas échéant de séchage.

Le procédé de traitement de surface selon l'invention peut également être réalisé sur un substrat ayant préalablement subi un traitement d'anodisation. On peut alors le qualifier de procédé de colmatage, la composition selon l'invention pouvant alors également être désignées par les termes « composition de colmatage ».

Le procédé selon l'invention peut en outre comprendre une étape de séchage de la surface du substrat traité.

Il peut également ou autrement comprendre une étape de post-traitement du substrat traité, par exemple dans l'objectif de renforcer la couche formée à la surface du substrat. A titre d'exemple, un tel procédé de post-traitement peut comprendre l'application sur la surface du substrat traité d'une composition à base d'un sel de terre rare inhibiteur de corrosion et d'un composé oxydant. Un autre aspect de l'invention concerne un substrat métallique obtenu à l'issue d'un procédé de traitement de surface selon l'invention. Ce substrat comporte, sur au moins une partie de sa surface, un revêtement, plus précisément un revêtement de conversion coloré contenant de l'orangé de xylénol et des oxyfluorures de chrome et du métal constituant le substrat métallique. Ce revêtement présente une couleur allant du rose au violet, selon la quantité d'orangé de xylénol qu'il contient.

L'orangé de xylénol peut y être présent sous toute forme chimique, notamment sous forme complexée avec le métal de transition pouvant entrer dans la constitution du composé fluoré contenu dans la composition de conversion selon l'invention mise en œuvre, par exemple sous forme complexée avec du zirconium.

Le substrat métallique selon l'invention est de préférence formé en aluminium ou en alliage d'aluminium, en magnésium ou en alliage de magnésium, ou en acier.

Le revêtement de conversion présent à sa surface est notamment formé d'oxyfluorures, d'oxyhydroxydes et d'hydroxydes du métal constituant le substrat et de chrome. Il peut par exemple être formé d'oxydes, d'hydroxydes et d'oxyfluorures d'aluminium et de chrome, ainsi que le cas échéant du métal de transition entrant dans la constitution du sel fluoré, par exemple de zirconium.

Le revêtement est en outre de préférence présent à la surface du substrat dans une quantité comprise entre 5 et 100 mg de revêtement par cm² de ladite surface revêtue.

Dans des variantes de l'invention, le revêtement est présent à la surface du substrat dans une quantité comprise entre 10 et 100 mg/cm² de ladite surface, de préférence comprise entre 30 et 80 mg/cm² de ladite surface, et préférentiellement comprise entre 40 et 60 mg/cm² de ladite surface. Ceci peut notamment correspondre aux configurations dans lesquelles la composition de conversion utilisée pour le traitement de surface contenait un agent épaississant, et se présentait donc sous forme de gel.

Dans d'autres variantes de l'invention, le revêtement est présent à la surface du substrat dans une quantité comprise entre 5 et 50 mg/cm² de ladite surface. Ceci peut notamment correspondre aux configurations dans lesquelles la composition de conversion utilisée pour le traitement de surface était dépourvue d'agent épaississant, et se présentait donc sous forme liquide.

Les caractéristiques et avantages de l'invention apparaîtront plus clairement à la lumière des exemples de mise en œuvre ci-après, fournis à simple titre illustratif et nullement limitatifs de l'invention.

### A/ Matériels et méthodes

Les substrats utilisés sont des plaques en alliage d'aluminium 2024-T3 rectangulaires de dimensions 125 mm x 75 mm et d'épaisseur 1 mm.

### Procédé de traitement de surface en mode en retouche

Sauf indication contraire, le substrat est tout d'abord soumis à une étape de prétraitement, par immersion successivement dans des bains aqueux de dégraissage alcalin, puis d'attaque sodique puis de désoxydation acide, le substrat étant, entre chaque bain et après l'immersion dans le dernier bain, rincé par immersion dans l'eau déminéralisée pendant 3 min, puis par aspersion d'eau déminéralisée. Le bain de dégraissage alcalin est plus précisément formé du produit commercialisé par la déposante sous la dénomination Sococlean A3432, à 10% en volume, l'immersion étant réalisée à 55 °C pendant 15 min. Le bain de désoxydation acide est plus précisément formé du produit commercialisé par la déposante sous la dénomination Socosurf A1858/A1806, 40/10% vol, l'immersion étant réalisée à 50 °C pendant 5 min.

Le substrat est ensuite, dans tous les cas, soumis à une étape de préparation de surface, par dégraissage à l'aide d'une lingette imprégnée du produit commercialisé par la déposante sous la dénomination Diestone DLS ; puis décapage de manière croisée ou circulaire à l'aide d'un tampon abrasif à grains fins, imprégné d'eau déminéralisée, jusqu'à obtenir une surface sans rupture du film d'eau ; enfin nettoyage de la zone poncée avec de l'eau déminéralisée par aspersion, et séchage par essuyage.

La composition de conversion est ensuite appliquée sur la zone choisie de la surface du substrat par passages croisés, au moyen d'une éponge. A cet effet, la composition est tout d'abord appliquée sur toute la zone concernée, selon un premier axe d'application, puis elle est appliquée selon un deuxième axe d'application perpendiculaire au premier. Après 2 ou 3 min d'attente, ces opérations successives sont réitérées, pour un total de 2 ou 3 séries d'applications. La surface ainsi revêtue est ensuite laissée sécher à l'air libre. Ces opérations sont réalisées à une température comprise entre 15 et 30 °C.

### Procédé de traitement de surface par immersion

Sauf indication contraire, le substrat est tout d'abord soumis à une étape de préparation de surface, par dégraissage avec le produit commercialisé par la déposante sous la dénomination Sococlean A3432, à 10% en volume, à 55 °C pendant 15 min, puis immersion dans l'eau déminéralisée pendant 3 min, et rinçage par aspersion d'eau déminéralisée. Le substrat est ensuite soumis à désoxydation au moyen du produit commercialisé par la déposante sous la dénomination Socosurf A1858/A1806, 40/10% vol, à 50 °C pendant 5 min, puis à nouveau rincé par immersion dans de l'eau déminéralisée pendant 3 min puis par aspersion d'eau déminéralisée.

Le substrat ainsi préparé est immergé dans la composition de conversion chimique, à 40 °C pendant 10 min, puis post-traité par immersion dans de l'eau déminéralisée pendant 3 min puis aspersion d'eau déminéralisée.

### Test au brouillard salin

Ce test est réalisé selon le protocole décrit dans la norme ASTM B117. Les substrats sont exposés au brouillard salin, et on compte le nombre de piqures de corrosion apparues sur leur surface après différents temps d'exposition. Pour un mode en retouche, le critère appliqué ici est de ne pas dépasser 5 piqures sur la surface du substrat après 96 h d'exposition au brouillard salin.

### Test d'adhérence de peinture par quadrillage

Ce test est réalisé selon le protocole décrit dans la norme NF EN ISO 2409 (« cross cut test »). Sauf indication contraire, le primaire utilisé est celui commercialisé sous le nom MAPAERO P60. Sont réalisées : une évaluation à sec, après 7 jours de séchage du primaire ; et une évaluation humide, pour laquelle les substrats sont immergés 14 jours dans de l'eau à température ambiante, puis la surface est séchée juste avant de réaliser le quadrillage. Les exigences classiques sont grade 0 pour le test sec et grade 1 pour le test humide.

### Test d'adhérence de peinture par pliage

Ce test est réalisé selon le protocole décrit dans la norme ISO 6860, en utilisant un mandrin conique présentant une extrémité de plus petit diamètre de 7 mm. Le substrat est plié, de 180 degrés en 2 à 3 s, à 23 °C environ et à une humidité relative de 50 % environ, puis exposé au brouillard salin pendant 3000 h. L'évolution des piqures de corrosion au niveau de la zone de pliage est évaluée.

### Aspect et visibilité de la coloration

L'aspect (uniformité) du revêtement formé sur la surface du substrat à la suite du procédé de traitement est évalué visuellement, de même que la visibilité de sa coloration (Visib., notée sur 5, la valeur attribuée étant d'autant plus élevée que la coloration est mieux visible).

### Composés colorants testés

Les caractéristiques (nom et n° de Chemical Abstracts Service (CAS)) des composés colorants testés sont indiquées dans le tableau 1 ci-dessous.

**Tableau 1**

| Famille | Code | Colorant | N° CAS |
|---|---|---|---|
| Indicateurs complexométriques | Inv | Orangé de xylénol, sel tétrasodique | 3618-43-7 |
| | C1 | Violet de pyrocatéchol | 115-41-3 |
| | C2 | Rouge alizarine | 72-48-0 |
| | C3 | Noir ériochrome T | 1787-61-7 |
| | C4 | 2-pyridylazo résorcinol | 1141-59-9 |
| | C5 | Arsezano III | 1668-00-4 |
| Extraits naturels | C6 | Extrait de campêche non oxydé | 8005-33-2 |
| | C7 | Acide tannique | 1401-55-4 |
| Cations métalliques | C8 | Sodium citrate de fer | |
| | C9 | Molybdate de sodium dihydrate | 10102-40-6 |
| Précurseur d'orangé de xylénol | C10 | Acide imminodiacétique | 142-73-4 |

### Compositions de conversion

Les compositions de conversion utilisées dans les exemples contiennent, en solution dans l'eau, outre le composé colorant, les composés suivants :
- K₂ZrF₆ (N° CAS 16923-95-8) à différentes concentrations variant de 1 g/l à 8,5 g/l
- KCr(SO₄)₂.12H₂O (N° CAS 7788-99-0) à différentes concentrations variant de 2,5 g/l à 4 g/l
- NaOH en quantité adéquate pour obtenir le pH souhaité. Sauf indication contraire, ce pH est fixé à 3,9.

### B/ Traitement de surface par des compositions selon l'invention

Dans les expériences ci-dessous, le composé colorant mis en œuvre est l'orangé de xylénol, conformément à l'invention, et le procédé de traitement est réalisé en mode en retouche.

### Tests au brouillard salin

L'orangé de xylénol est testé à différentes concentrations ([colorant]) dans la composition de conversion : 0,5 g/l, 1 g/l, 2,5 g/l. La concentration de KCr(SO₄)₂.12H₂O est de 2,5 g/l. Les substrats obtenus à l'issue du procédé de traitement de surface sont observés visuellement, puis soumis à un test d'exposition au brouillard salin.

Chaque condition testée est réalisée en triplicat. Les résultats obtenus pour l'observation visuelle, et pour le test au brouillard salin, exprimé en nombre de piqures de corrosion observées sur la surface traitée après différents temps d'exposition au brouillard salin (BS), sont montrés dans le tableau 2 ci-après, pour différentes concentrations de K₂ZrF₆ ([K₂ZrF₆]).

**Tableau 2**

| | | | | Temps exposition au BS (h) | | | | |
|---|---|---|---|---|---|---|---|---|
| [Colorant] (g/l) | [K₂ZrF₆] (g/l | Aspect | Visib. | 21 | 87 | 115 | 156 | 181 |
| 0,5 | 4,5 | Homogène | 2 | 0 | 0 | 0 | 0 | 0 |
| | | | | 0 | 0 | 0 | 1 | 2 |
| | | | | 0 | 0 | 0 | 0 | 0 |
| 1 | 4 | Peu homogène | 3 | 0 | 0 | 0 | 0 | 0 |
| | | | | 0 | 0 | 0 | 0 | 0 |
| | | | | 0 | 0 | 0 | 0 | 1 |
| 1 | 4,5 | Homogène | 3 | 0 | 0 | >10 | >10 | >10 |
| | | | | 0 | 0 | 0 | 0 | 3 |
| | | | | 0 | 0 | 0 | 0 | 2 |
| 2 | 4 | Peu homogène | 3 | 0 | 0 | >10 | - | - |
| | | | | 0 | 0 | >10 | - | - |
| | | | | 0 | 2 | >20 | - | - |
| 2,5 | 4 | Peu homogène | 5 | 0 | 2 | 4 | >10 | - |
| | | | | 0 | 0 | 0 | 0 | - |
| | | | | 0 | 1 | 4 | >10 | - |

Comme on peut l'observer, pour toutes les concentrations d'orangé de xylénol testées, bien moins de 5 piqures de corrosion se sont formées sur le substrat traité après 87 h d'exposition au brouillard salin. Les meilleurs résultats sont obtenus pour les concentrations comprises entre 0,5 et 2 g/l. Par ailleurs, même à la concentration de 0,5 g/l, la coloration du revêtement formé sur le substrat est visible à l'œil nu.

Des résultats similaires, un peu moins bons en termes de résistance au brouillard salin, sont obtenus pour les substrats traités conformément à l'invention, mais sans étapes de prétraitement préalables (dégraissage alcalin, attaque sodique désoxydation acide).

Variation du ratio massique de composé fluoré par rapport au composé métallique inhibiteur de corrosion (« Ratio Zr/Cr »).

Des tests au brouillard salin sont réalisés après traitement par des compositions conformes à l'invention contenant 0,5 g/l d'orangé de xylénol et différentes concentrations de K₂ZrF₆ ([K₂ZrF₆]) et KCr(SO₄)₂.12H₂O ([KCr(SO₄)₂.12H₂O]).

Les résultats obtenus (en nombres de piqures pour chaque temps d'exposition au brouillard salin) sont indiqués dans le tableau 3 ci-après.

**Tableau 3**

| | | | Temps d'exposition au brouillard salin (h) | | | | | |
|---|---|---|---|---|---|---|---|---|
| [K₂ZrF₆] (g/l) | [KCr(SO₄)₂.12H₂O] (g/l) | Ratio Zr/Cr | 45 | 88 | 119 | 165 | 186 | 253 |
| 7,5 | 4 | 1,9 | 0 | 0 | 0 | 0 | 2 | 4 |
| 6,5 | 4 | 1,6 | 0 | 0 | 0 | 0 | 3 | >5 |
| 8,5 | 3 | 2,8 | 0 | 5 | >10 | - | - | - |
| 4,5 | 2,5 | 1,8 | 0 | 0 | 0 | 0 | 0 | 1 |
| 1 | 4 | 0,25 | 0 | >10 | >10 | - | - | - |

On y observe que les performances de protection contre la corrosion des substrats traités sont particulièrement bonnes lorsque le ratio massique K₂ZrF₆/KCr(SO₄)₂.12H₂O est compris entre 1,5 et 2.

### Variation du pH

Des compositions conformes à l'invention, contenant 1 g/l d'orangé de xylénol, 4,5 g/l de K₂ZrF₆ et 2,5 g/l de KCr(SO₄)₂.12H₂O, et de pH égal à 3,9 ou 5,5, sont utilisées pour traiter des substrats conformément à l'invention, directement ou après prétraitement. Les substrats revêtus sont soumis au test du brouillard salin. Les résultats obtenus (en nombres de piqures pour chaque temps d'exposition au brouillard salin BS) sont indiqués sur le tableau 4 ci-dessous.

**Tableau 4**

| | | | | Temps d'exposition au BS (h) | | | | |
|---|---|---|---|---|---|---|---|---|
| pH | Prétraitement | Aspect | Visibilité | 46 | 112 | 158 | 186 | 250 |
| 5,5 | Non | Homogène orangé | 3 | 0 | 0 | >10 | - | - |
| | | | | 0 | 0 | 4 | - | - |
| 5,5 | Oui | Homogène orangé | 3 | 0 | 0 | 0 | 0 | - |
| | | | | 0 | 2 | 7 | >10 | - |
| 3,9 | Non | Homogène violet | 5 | 0 | 0 | 1 | 5 | >10 |
| | | | | 0 | 0 | 2 | 5 | >10 |
| 3,9 | Oui | Homogène violet | 5 | 0 | 0 | 0 | 1 | >10 |
| | | | | 0 | 0 | 0 | 1 | 6 |

Des résultats très satisfaisants sont obtenus pour les deux pH testés. La valeur de pH de 3,9 s'avère la plus performante.

### Compositions optimisées

Pour deux des compositions selon l'invention présentant les meilleurs résultats, des essais de tenue au brouillard salin sur de plus longues périodes et sur un plus grand nombre d'échantillons sont réalisés pour des substrats traités en mode en retouche, directement ou après prétraitement. Ces deux compositions contiennent 1 g/l d'orangé de xylénol, 2,5 g/l de KCr(SO₄)₂.12H₂O et 4 g/l ou 4,5 g/l de K₂ZrF₆.

L'ensemble des substrats traités présentent une bonne homogénéité visuelle de surface, et une coloration violette bien visible à l'œil nu.

Les résultats obtenus, exprimés en nombre de piqures de corrosion à la surface du substrat pour chaque temps d'exposition au brouillard salin, sont montrés dans le tableau 5 ci-après, en fonction de la concentration de K₂ZrF₆ ([K₂ZrF₆]) et de la présence (« Oui ») ou absence (« Non ») de prétraitement.

**Tableau 5**

| | | Temps d'exposition au brouillard salin (h) | | | | | | | |
|---|---|---|---|---|---|---|---|---|---|
| [K₂ZrF₆] (g/l) | Prétrait. | 89 | 113 | 138 | 165 | 184 | 253 | 284 | 300 |
| 4,5 | Oui | 0 | 0 | 6 | 7 | 7 | >10 | - | - |
| | | 0 | 0 | 3 | 6 | 10 | >10 | - | |
| | | 0 | 0 | 0 | 0 | 0 | 9 | - | - |
| | | 0 | 0 | 0 | 0 | 0 | 0 | 6 | 6 |
| | | 0 | 0 | 0 | 0 | 0 | 0 | 6 | 6 |
| | | 0 | 0 | 0 | 0 | 2 | >10 | >10 | >10 |
| | | 0 | 0 | 0 | 0 | 0 | >10 | - | - |
| | | 0 | 0 | 0 | 0 | 0 | >10 | - | - |
| | | 0 | 0 | 0 | 0 | 1 | >10 | - | - |
| 4,5 | Non | 0 | 3 | 6 | 6 | 6 | >10 | - | - |
| | | 0 | 2 | 4 | 4 | 5 | >10 | - | - |
| | | 0 | 0 | 0 | 0 | 4 | >10 | >10 | >10 |
| | | 0 | 0 | 0 | 0 | 0 | 0 | 4 | 7 |
| | | 0 | 0 | 0 | 0 | 2 | 6 | 8 | 10 |
| 4 | Oui | 0 | 0 | 0 | 0 | 3 | >10 | - | - |
| | | 0 | 0 | 0 | 0 | 2 | >10 | - | - |
| | | 0 | 0 | 2 | 2 | 2 | 6 | 8 | 10 |
| | | 0 | 0 | 0 | 0 | 2 | 4 | 7 | 10 |
| | | 0 | 0 | 0 | 0 | 0 | 0 | 0 | 0 |
| | | 0 | 0 | 0 | 5 | 11 | >10 | - | - |
| | | 0 | 0 | 0 | 3 | 6 | >10 | - | - |
| 4 | Non | 0 | 0 | 2 | 2 | 3 | >10 | - | - |
| | | 0 | 0 | 0 | 0 | 1 | >10 | - | - |
| | | 0 | 0 | 0 | 0 | 0 | 0 | 0 | 0 |
| | | 0 | 0 | 0 | 1 | 1 | 4 | 7 | 7 |
| | | 0 | 0 | 0 | 0 | 0 | 4 | 7 | 7 |

Ces résultats montrent sans conteste les performances élevées de protection contre la corrosion conférées aux substrats traités par les procédés de traitement de surface selon l'invention, aussi bien avec que sans étapes de prétraitement de surface des substrats.

### Tests d'adhérence de peinture

Les substrats traités par les compositions contenant 1 g/l ou 2 g/l d'orangé de xylénol, 2,5 g/l de KCr(SO₄)₂.12H₂O et 4 g/l de K₂ZrF₆, sont soumis au test d'adhérence de peinture par quadrillage ou pliage.

L'épaisseur de primaire déposée sur la surface du substrat est comprise entre 25 et 40 µm.

Les résultats obtenus, pour le test à sec et pour le test humide en test de quadrillage, et pour le test de pliage, en fonction de la concentration de composé colorant ([colorant]), sont indiqués dans le tableau 6 ci-après. Concernant le test de pliage, la présence d'une croix signifie une absence de craquèlement au moment du pliage. Un tiret indique que la condition n'a pas été testée.

**Tableau 6**

| [colorant] (g/l) | Test adhérence sec (grade) | Test adhérence humide (grade) | Test de pliage |
|---|---|---|---|
| 1 | 0 | 1 | - |
| | 0 | 2 | - |
| | 0 | 2 | - |
| | - | - | x |
| | - | - | x |
| | - | - | x |
| 2 | 0 | 5 | - |
| | 0/1 | 5 | - |
| | 0 | 5 | - |
| | - | - | x |
| | - | - | x |
| | - | - | x |

Les performances d'adhérence en conditions sèches s'avèrent très satisfaisantes pour les deux concentrations d'orangé de xylénol testées. Pour le test humide, la concentration de 1 g/l s'avère bien meilleure que la concentration plus élevée.

Une expérience similaire a été réalisée avec 1 g/l d'orangé de xylénol et 4 g/l de K₂ZrF₆. Les résultats obtenus sont similaires à ceux obtenus avec 4,5 g/l de K₂ZrF₆, et même meilleurs pour le test d'adhérence humide.

Des substrats traités par une composition conforme à l'invention, contenant 1g/l d'orangé de xylénol, 4,5 g/l de K₂ZrF₆ et 2,5 g/l de KCr(SO₄)₂.12H₂O, sont évalués dans un test d'adhérence de peinture en utilisant des primaires différents : un primaire sans chrome hexavalent, un primaire chromaté (contenant du chrome hexavalent) hydrodiluable et un primaire chromaté (contenant du chrome hexavalent) solvanté. Le test réalisé est un test d'adhérence par quadrillage sec ou humide. Les résultats obtenus sont indiqués dans le tableau 7 ci-dessous. Pour chaque primaire testé, l'épaisseur déposée sur la surface du substrat y est précisée.

**Tableau 7**

| Primaire | Epaisseur de primaire (µm) | Test sec (Grade) | Test humide (Grade) |
|---|---|---|---|
| Primaire sans Cr(VI) | 70 à 80 | 0 | 1 |
| | | 0 | 0 |
| | | 0 | 1 |
| Primaire contenant du Cr(VI) hydrodiluable | 30 à 40 | 0 | 0 |
| | | 0 | 0-1 |
| | | 0 | 0 |
| Primaire contenant du Cr(VI) solvanté | 10 à 20 | 0 | 0 |
| | | 0 | 0 |
| | | 0 | 0 |

Ces résultats sont très satisfaisants quel que soit le primaire mis en œuvre.

### C/ Comparaison orangé de xylénol / violet de pyrocatéchol

Des substrats sont traités par un procédé de conversion en mode de retouche, directement ou après prétraitement, par des compositions contenant 7,5 g/l de K₂ZrF₆ et 4 g/l de KCr(SO₄)₂.12H₂O, et 0,5 g/l de composé colorant, orangé de xylénol ou violet de pyrocatéchol.

Les substrats ainsi revêtus ont été soumis au test au brouillard salin. Les résultats obtenus, exprimés en nombre de piqures à la surface du substrat après différents temps d'exposition au brouillard salin, sont indiqués dans le tableau 8 ci-après.

**Tableau 8**

| | | | Temps d'exposition au brouillard salin (h) | | | | | | | |
|---|---|---|---|---|---|---|---|---|---|---|
| Colorant | Prétrait. | Couleur | 21 | 44 | 111 | 142 | 158 | 209 | 275 | 301 |
| Orangé de xylénol | Oui | Violet clair | 0 | 0 | 0 | 0 | 0 | 2 | 4 | >10 |
| | | | 0 | 0 | 0 | 0 | 0 | 0 | 0 | 2 |
| | | | 0 | 0 | 0 | 0 | 0 | 0 | 0 | 2 |
| Orangé de xylénol | Non | Violet clair | 0 | 0 | 0 | 0 | 4 | 5 | 5 | 7 |
| | | | 0 | 0 | 0 | 0 | 0 | 0 | 0 | 2 |
| | | | 0 | 0 | 0 | 0 | 0 | 1 | 1 | 2 |
| Violet de pyrocatéchol (C1) | Oui | Bleu | 0 | >10 | >20 | >20 | - | - | - | - |
| | | | 0 | >10 | >20 | >20 | - | - | - | - |
| | | | 0 | >10 | >20 | >20 | - | - | - | - |
| Violet de pyrocatéchol (C1) | Non | Bleu | 0 | >10 | >20 | >20 | - | - | - | - |
| | | | 0 | >10 | >20 | >20 | - | - | - | - |
| | | | 0 | >10 | >20 | >20 | - | - | - | - |

On observe que les performances de protection contre la corrosion des compositions conformes à l'invention, contenant de l'orangé de xylénol, sont bien supérieures à celles obtenues avec le composé colorant de l'art antérieur violet de pyrocatéchol.

### D/ Traitement de surface par des compositions comparatives

Des substrats sont traités en mode de retouche ou en mode d'immersion, avec prétraitement, par des procédés de conversion chimique mettant en œuvre différents colorants à différentes concentrations dans une composition contenant 4,5 ou 4,8 g/l de K₂ZrF₆ et 2,5 ou 1,9 g/l de KCr(SO₄)₂.12H₂O. L'aspect visuel des substrats revêtus est évalué, et les substrats sont soumis au test du brouillard salin d'une part, et à un essai d'adhérence de peinture (quadrillage en adhérence humide) d'autre part.

Les résultats obtenus en termes de visibilité du revêtement coloré, pour les tests au brouillard salin (temps d'exposition provoquant l'apparition de 5 piqures de corrosion) et les essais d'adhérence de peinture, sont synthétisés dans le tableau 9 ci-dessous.

**Tableau 9**

| Colorant | Concentration (% p/p) | Mode d'application | Coloration du revêtement | Temps (h) d'exposition au BS pour 5 piqures | Adhérence peinture |
|---|---|---|---|---|---|
| C1 | 0,05 | Retouche | Bleu | < 44 | - |
| C1 | 0,01 | Retouche | Non visible | 162 | Grade 5 |
| C2 | 0,05 | Retouche | Non coloré | < 60 | - |
| C3 | 0,05 | Retouche | Non coloré | <94 | - |
| C4 | 0,05 | Retouche | Non coloré | < 94 | - |
| C5 | 0,05 | Retouche | Violet clair | < 60 | - |
| C6 | 0,01 | Immersion | Violet | < 72 | - |
| C7 | 0,1 | Immersion | Jaune | < 76 | - |
| C8 | 0,05 | Immersion | Jaune clair | < 28 | - |
| C9 | 0,8 | Retouche | Marron clair | < 24 | - |
| C10 | 1 | Retouche | Non coloré | Corrosion totale à 90 h | - |

Ces résultats montrent qu'aucun des colorants testés ne permet de combiner une bonne visibilité de coloration du revêtement formé à la surface du substrat et une bonne performance de résistance à la corrosion.

En particulier, le violet de pyrocatéchol à 0,01 % p/p donne de bons résultats au test au brouillard salin, mais ne colore pas la plaque. A 0,05 % p/p, il colore bien la plaque mais donne de très mauvais résultats au brouillard salin.

L'ensemble des résultats ci-avant démontre que l'orangé de xylénol est le seul composant colorant à combiner les avantages d'une bonne homogénéité et bonne visibilité de la coloration du revêtement formé en surface du substrat, et de bonnes performances de protection du substrat traité contre la corrosion.

## Revendications

1. Composition aqueuse pour le traitement de surface d'un substrat métallique, ladite composition contenant un composé fluoré, un composé métallique inhibiteur de corrosion, à l'exclusion des composés à base de chrome hexavalent, et un composé colorant soluble dans l'eau, **caractérisée en ce que** le composé colorant est l'orangé de xylénol, le composé métallique inhibiteur de corrosion est un sel de chrome trivalent et le pH de ladite composition est compris entre 3 et 5.

2. Composition selon la revendication 1, dans laquelle le composé fluoré est un sel fluoré d'un métal de transition.

3. Composition selon la revendication 2, dans laquelle ledit métal de transition est choisi parmi le zirconium et le titane.

4. Composition selon l'une quelconque des revendications 1 à 3, dans laquelle le sel de chrome trivalent est choisi parmi les fluorures et les sulfates de chrome trivalent.

5. Composition selon la revendication 4, dans laquelle le sel de chrome trivalent est le sulfate de chrome de potassium.

6. Composition selon l'une quelconque des revendications 1 à 5, contenant un agent épaississant.

7. Composition selon l'une quelconque des revendications 1 à 6, contenant 0,5 à 1,5 g/l d'orangé de xylénol.

8. Composition selon l'une quelconque des revendications 1 à 7, dans laquelle le rapport en masse de composé fluoré par rapport au composé métallique inhibiteur de corrosion est compris entre 1 et 2,5.

9. Composition selon la revendication 8, dans laquelle le rapport en masse de composé fluoré par rapport au composé métallique inhibiteur de corrosion est compris entre 1,5 et 2.

10. Procédé de traitement de surface d'un substrat métallique, **caractérisé en ce qu'**il comprend l'application, sur une zone de la surface dudit substrat, d'une composition selon l'une quelconque des revendications 1 à 9.

11. Procédé selon la revendication 10, selon lequel ladite composition est appliquée sur ladite zone de la surface du substrat dans une quantité comprise entre 5 et 100 mg/cm² de ladite surface.

12. Substrat métallique obtenu par un procédé selon l'une quelconque des revendications 10 à 11, comportant sur au moins une partie de sa surface un revêtement coloré contenant de l'orangé de xylénol et des oxyfluorures de chrome et du métal constituant ledit substrat métallique.

## Patentansprüche

1. Wässrige Zusammensetzung zur Oberflächenbehandlung eines Metallsubstrats, wobei die Zusammensetzung eine fluorierte Verbindung, eine korrosionshemmende Metallverbindung, ausgenommen Verbindungen auf der Basis von sechswertigem Chrom, und eine wasserlösliche Farbverbindung enthält, **dadurch gekennzeichnet, dass** die Farbverbindung Xylenolorange ist, die korrosionshemmende Metallverbindung ein dreiwertiges Chromsalz ist und der pH-Wert der Zusammensetzung zwischen 3 und 5 liegt.

2. Zusammensetzung nach Anspruch 1, wobei die fluorierte Verbindung ein fluoriertes Salz eines Übergangsmetalls ist.

3. Zusammensetzung nach Anspruch 2, wobei das Übergangsmetall aus Zirkonium und Titan ausgewählt wird.

4. Zusammensetzung nach einem der Ansprüche 1 bis 3, wobei das dreiwertige Chromsalz aus Fluoriden und Sulfaten des dreiwertigen Chroms ausgewählt wird.

5. Zusammensetzung nach Anspruch 4, wobei das dreiwertige Chromsalz Kaliumchromsulfat ist.

6. Zusammensetzung nach einem der Ansprüche 1 bis 5, ein Verdickungsmittel enthaltend.

7. Zusammensetzung nach einem der Ansprüche 1 bis 6, 0,5 bis 1,5 g/l Xylenolorange enthaltend.

8. Zusammensetzung nach einem der Ansprüche 1 bis 7, wobei das Massenverhältnis der fluorierten Verbindung im Vergleich zur korrosionshemmenden Metallverbindung zwischen 1 und 2,5 beträgt.

9. Zusammensetzung nach Anspruch 8, wobei das Massenverhältnis der fluorierten Verbindung im Vergleich zur korrosionshemmenden Metallverbindung zwischen 1,5 und 2 beträgt.

10. Verfahren zur Oberflächenbehandlung eines Metallsubstrats, **dadurch gekennzeichnet, dass** es das Auftragen einer Zusammensetzung nach einem der Ansprüche 1 bis 9 auf einen Bereich der Oberfläche des Substrats umfasst.

11. Verfahren nach Anspruch 10, wobei die Zusammensetzung auf den Bereich der Oberfläche des Substrats mit einer Menge zwischen 5 und 100 mg/cm² der Oberfläche aufgetragen wird.

12. Metallsubstrat, erhalten durch ein Verfahren nach einem der Ansprüche 10 bis 11, auf mindestens einem Teil seiner Oberfläche eine farbige Beschichtung aufweisend, die Xylenolorange und Chromoxyfluoride und Metall enthält, das das Metallsubstrat bildet.

## Claims

1. Aqueous composition for the surface treatment of a metal substrate, said composition comprising a fluorinated compound, a corrosion-inhibiting metal compound excluding compounds based on hexavalent chromium, and a water-soluble colouring compound, **characterised in that** the colouring compound is xylenol orange, the corrosion-inhibiting metal compound is a trivalent chromium salt and the pH of said composition is between 3 and 5.

2. Composition according to claim 1, wherein the fluorinated compound is a fluorinated salt of a transition metal.

3. Composition according to claim 2, wherein said transition metal is selected from zirconium and titanium.

4. Composition according to any one of claims 1 to 3, wherein the trivalent chromium salt is selected from the fluorides and sulfates of trivalent chromium.

5. Composition according to claim 4, wherein the trivalent chromium salt is chromium potassium sulfate.

6. Composition according to any one of claims 1 to 5, containing a thickening agent.

7. Composition according to any one of claims 1 to 6, containing 0.5 to 1.5 g/l of xylenol orange.

8. Composition according to any one of claims 1 to 7, wherein the ratio by mass of fluorinated compound with respect to the corrosion-inhibiting metal compound is between 1 and 2.5.

9. Composition according to claim 8, wherein the ratio by mass of fluorinated compound with respect to the corrosion-inhibiting metal compound is between 1.5 and 2.

10. Method for surface treatment of a metal substrate, **characterised in that** it comprises the application, to a zone of the surface of said substrate, of a composition according to any one of claims 1 to 9.

11. Method according to claim 10, according to which said composition is applied to said zone of the surface of the substrate in a quantity of between 5 and 100 mg/cm² of said surface.

12. Metal substrate obtained by a method according to either one of claims 10 to 11, including, on at least a part of its surface, a coloured coating containing xylenol orange and oxyfluorides of chromium and of the metal constituting said metal substrate.
